# FASCICULE DE BREVET EUROPEEN

(11) **EP 0 060 768 B1**
(45) Date de publication et mention de la délivrance du brevet: **22.08.1984**
(21) Numéro de dépôt: 82400408.9
(22) Date de dépôt: 09.03.1982
(51) Int. Cl.: C10L 3/02

(54) **Combustible cryogénique ternaire stable à densité à l'état gazeux inférieure à l'air**
Stabiler ternärer cryogener Brennstoff mit im Gaszustand geringerer Dichte als Luft
Stable ternary cryogenic combustible with a gas phase density lower than that of air

(30) Priorité: 16.03.1981 FR 8105206
(43) Date de publication de la demande: 22.09.1982
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Bruni, Maurice, F-93290 Tremblay-les-Gonesse (FR); Duboz, Georges, F-75015 Paris (FR)
(74) Mandataire: Bouton Neuvy, Liliane

## Description

La présente invention concerne un combustible ternaire stable à densité à l'état gazeux inférieure à la densité de l'air.

Il est d'usage, depuis plus d'un demi-siècle, d'utiliser l'acétylène dans ce domaine technique. Cependant, la nature de l'acétylène fait qu'il est très dangereux de le conserver comprimé à l'état naturel, et couramment on le stocke après l'avoir comprimé et dissous dans un solvant, tel que l'acétone, dans un matériau poreux. Dans ces conditions, par rapport au poids du récipient et de son contenu, la quantité d'acétylène stockée ou transportée est faible.

On a envisagé le transport et l'entreposage de l'acétylène à l'état liquide; néanmoins, en raison du risque d'explosion et de la difficulté de manipulation, l'acétylène pur liquéfié n'est pas utilisé.

On a proposé l'emploi de mélanges d'acétylène, évitant les risques d'explosion et permettant d'obtenir une température de combustion suffisamment élevée pour réaliser des opérations de soudage et d'oxycoupage. D'autre part, on sait que l'addition d'acétylène dans un gaz combustible peut conférer à ce dernier des performances de soudage tendant vers celles de l'acétylène. Or, s'il est aisé de réaliser des mélanges gazeux à composition constante, il n'en est pas de même lorsque le mélange provient d'un stockage à l'état liquide où la phase gazeuse est différente, en composition, de la phase liquide. Dans le cas du mélange éthylène/acétylène, il se produit un enrichissement en acétylène alors que, dans celui du mélange propylène/acétylène, il y a appauvrissement en acétylène, ce qui conduit, au bout d'un certain temps, à un mélange inapte à la soudure.

On pourrait éviter cette difficulté par le prélèvement de la phase liquide du mélange qui reste constante, dans la mesure où le liquide ne se réchauffe pas trop.

Dans l'industrie, en général, le réchauffage du liquide ne peut pas être évité et l'on est obligé d'évacuer l'excédent de pression, ce qui crée une modification du mélange. Ce phénomène est très important lorsque l'isolation du récipient est mauvaise ou que le récipient cryogénique est resté trop longtemps stocké.

On a recherché depuis plusieurs années des mélanges combustibles à teneur sensiblement constante en acétylène ne nécessitant pas d'équipements spéciaux pour sa distribution en liquide, comme c'est le cas pour les mélanges éthylène/ acétylène.

Il a été trouvé des mélanges distribuables sous forme liquide avec les équipements classiques des liquides cryogéniques et dont la phase gazeuse et la phase liquide ont une teneur sensiblement constante en acétylène. Ces mélanges gazeux combustibles obtenus par évaporation naturelle de la phase liquide, sans prélèvement de celle-ci, représentent pour l'utilisateur une économie d'investissement du fait d'une simplification de l'équipement par rappot aux mélanges binaires éthylène/acétylène.

Avec les mélanges connus éthylène/acétylène on assiste à l'évaporation préférentielle du composé éthylénique et, en conséquence, à l'enrichissement de la phase liquide en acétylène. Les mélanges ternaires proposés qui ne présentent qu'un faible enrichissement en acétylène répondent mieux aux critères de sécurité.

On a obtenu des mélanges de deux hydrocarbures et d'acétylène qui, par évaporation naturelle, restituent un gaz dont la teneur en acétylène varie peu, à fortiori si on utilise un évaporateur froid classique permettant le prélèvement simultané de la phase liquide et gazeuse, en réalisant des mélanges à trois constituants dans lequel un constituant est plus volatil que l'acétylène, tandis que le troisième l'est moins. Ce dernier constituant contribue, par effet physique, à la stabilisation de la phase liquide en fin de vidange, alors que le plus volatil stabilise la phase gazeuse, en particulier en début de vidange.

Le constituant plus volatil que l'acétylène est l'éthylène.

Le troisième constituant choisi de manière à provoquer la stabilisation de la phase liquide est un hydrocarbure dont la molécule contient trois atomes de carbone, ledit hydrocarbure faisant partie du groupe constitué par le propane, le cyclopropane et le propylène et le choix se portant de préférence sur l'hydrocarbure insaturé.

Par les «Chemical Abstracts», vol. 84, No 13, 28-06, 1976, p. 125, abrégé 18265n (I), on connaît des mélanges combustibles liquéfiés pour soudage ou coupage, composés d'acétylène, éthylène, propylène et/ou propane, à teneur relativement élevée en éthylène et hydrocarbure en C₃ et assez faible en acétylène, dont les rapports sont dans la zone délimitée par les quatre points A (54,6-40), B (36,6-23, 4), C (18,3-11,7-70) et D (27,3-70) dans un diagramme ternaire.

De plus, afin de répondre aux critères particuliers de sécurité requis pour tous les travaux effectués dans des locaux et ateliers à atmosphère confinée, situés en dessous du niveau du sol, exigus, parfois difficiles à ventiler, on a recherché des mélanges combustibles pour applications au soudage et à l'assemblage, dont la densité à l'état gazeux reste inférieure à celle de l'air.

Selon l'invention, le combustible ternaire cryogénique constitué par un mélange d'acétylène, d'éthylène et d'un hydrocarbure en C₃ dans les proportions suivantes: 25 à 30% en volume d'acétylène, 61 à 72% en volume d'éthylène et 3 à 9% en volume de l'hydrocabure en C₃, est utilisé à l'état gazeux après vaporisation du mélange stocké à l'état liquide.

Ce mélange combustible est particlièrement adapté aux opérations de soudage et d'asemblage.

La densité à l'état gazeux est toujours inférieure à celle de l'air, même quand on effectue un prélèvement alterné de la phase gazeuse du réservoir de stockage ou de vaporisation du liquide, cela dans des conditions d'exploitation normales, c'est-à-dire lorsque, au grand maximum, le rapport de la quantité prélevée en phase gazeuse à celle prélevée par la phase liquide reste inférieur à 1.

La stabilité du mélange combustible est adaptée à l'emploi industriel en grande quantité.

Le faible enrichissement en acétylène, lors d'une évaporation lente, autorise la distribution desdits mélanges en vrac ou dans de petits évaporateurs cryogéniques classiques, exempts de cuivre ou d'alliages cuivreux.

Le transport et le transvasement sont plus avantageusement réalisés le produit étant à l'état liquide. On peut envisager le conditionnement de la phase gazeuse à l'état comprimé, sous pression pouvant atteindre 100 bar, dans des récipients remplis de matière poreuse.

Les mélanges combustibles de l'invention, quand l'hydrocarbure en C₃ est le propylène, sont représentés dans le diagramme ternaire joint en annexe sur la fig. 1. Les teneurs en acétylène, éthylène et propylène sont portées en pourcentages en volume. Les propriétés de densité inférieure à l'air en phase gazeuse et de faible enrichissement en acétylène sont parfaitement conservées dans le quadrilatère A' B' C' D' situé en dessous de la droite FG représentant les mélanges de densité égale à l'air.

Le domaine d'utilisation préféré correspond à un mélange cryogénique contenant environ 26% d'acétylène, environ 69% d'éthylène et environ 5% de propylène.

Il est donné ci-après un exemple illustrant l'invention à titre non limitatif.

### Exemple:

La mise en oeuvre de ce mélange dans des évaporateurs classiques, à partir desquels on a la possibilité de prélever la phase liquide et la phase gazeuse en fonction de l'augmentation de la pression du réservoir, donne lieu à la modification des compositions suivantes:

Dans tous les cas, on constate sur la fig. 2 que l'ensemble des points figurant les compositions liquide et gazeuse sont en dessous de la droite G/F sur le dessin annexé. La ligne pointillée EE'" figure l'évolution de la phase liquide tandis que la ligne pointillée E'E" correspond à celle de la phase gazeuse. Le mélange cryogénique d'origine est représenté par le point E, le point conjugué E' représentant la composition de la phase gazeuse en équilibre avec E, les points E" et E'" représentant respectivement les compositions de la phase gazeuse et de la phase liquide à 80% de vidage.

## Revendications

1. Combustible ternaire cryogénique stable à densité à l'état gazeux inférieure à celle de l'air, constitué par un mélange d'acétylène, d'éthylène et d'hydrocarbure contenant trois atomes de carbone dans sa molécule, caractérisé en ce que ledit mélange cryogénique initial contient 25 à 30% en volume d'acétylène, 61 à 72% en volume d'éthylène et 3 à 9% en volume d'hydrocarbure en C₃.

2. Combustible ternaire selon la revendication 1, caractérisé en ce que l'hydrocarbure contenant trois atomes de carbone fait partie du groupe constitué par le propane, le cyclopropane et le propylène.

3. Combustible ternaire selon la revendication 1, caractérisé en ce que l'hydrocarbure en C₃ est le propylène.

4. Combustible ternaire selon la revendication 3, caractérisé en ce que le mélange cryogénique initial contient environ 26% d'acétylène, environ 69% d'éthylène et environ 5% de propylène.

5. Combustible ternaire selon l'une des revendications 1 à 4, caractérisé en ce que ledit combustible est stocké à l'état liquide réfrigéré et utilisé à l'état gazeux après vaporisation.

6. Combustible ternaire à l'état gazeux de composition selon l'une des revendications 1 à 4, caractérisé en ce que ledit combutible gazeux est conditionné à l'état comprimé sous pression pouvant atteindre jusqu'à 100 bar dans des récipients remplis de matière poreuse.

## Patentansprüche

1. Stabiler ternärer cryogener Brennstoff mit im Gaszustand geringerer Dichte als Luft, bestehend aus einem Gemisch von Acetylen, Äthylen und Kohlenwasserstoff, der 3 Kohlenstoffe im Molekül enthält, dadurch gekennzeichnet dass dieses cryogene Gemisch am Anfang 25 bis 30 Volumen-% Acetylen, 61 bis 72 Volumen-% Äthylen und 3 bis 9 Volumen-% C₃-Kohlenwasserstoff enthält.

2. Ternärer Brennstoff nach Anspruch 1, dadurch gekennzeichnet, dass der 3 Kohlenstoffatome enthaltende Kohlenwasserstoff aus der Gruppe Propan, Cyclopropan und Propylen stammt.

3. Ternärer Brennstoff nach Anspruch 1, dadurch gekennzeichnet, dass der C₃-Kohlenwasserstoff Propylen ist.

4. Ternärer Brennstoff nach Anspruch 3, dadurch gekennzeichnet, dass das cryogene Gemisch anfangs etwa 26% Acetylen, etwa 69% Äthylen und etwa 5% Propylen enthält.

5. Ternärer Brennstoff nach einem der Ansprüche 1 bis 4, dadurch gekennzeichnet, dass dieser Brennstoff in gekültem flüssigem Zustand gelagert und nach der Verdampfung in gasförmigem Zustand benutzt wird.

6. Ternärer Brennstoff in gasförmigem Zustand mit der Zusammensetzung nach einem der Ansprüche 1 bis 4, dadurch gekennzeichnet, dass dieser gasförmige Brennstoff in komprimiertem Zustand unter einem Druck, der bis zu 100 bar erreichen kann, in mit porösem Material gefüllten Behältern abgepackt ist.

## Claims

1. Stable ternary cryogenic combustible with a gas phase density lower than that of air, consisting of a mixture of acetylene, ethylene, and hydrocarbon containing 3 carbon atoms per molecule, characterized in that the said initial cryogenic mixture contains 25 to 30 percent by volume of acetylene, 61 to 72 percent by volume of ethylene, and 3 to 9 percent by volume of the C₃-hydrocarbon.

2. Ternary combustible according to Claim 1, characterized in that the hydrocarbon containing 3 carbon atoms is selected from the group consisting of propane, cyclopropane, and propylene.

3. Ternary combutible according to Claim 1, characterized in that the C₃-hydrocarbon is propylene.

4. Ternary combustible according to Claim 3, characterized in that the initial cryogenic mixture contains about 26 percent of acetylene, about 69 percent of ethylene, and about 5 percent of propylene.

5. Ternary combustible according to one of the Claims 1 to 4, characterized in that the said combustible is stored in the refrigerated liquid state and used in the gaseous state after evaporation.

6. Ternary combustible in the gaseous state of the composition according to one of the Claims 1 to 4, characterized in that the said gaseous combustible is conditioned in the compressed state at a pressure which can reach 100 bar, in containers filled with porous material.
